# EUROPÄISCHE PATENTSCHRIFT

(11) **EP 2 873 523 B1**
(45) Veröffentlichungstag und Bekanntmachung des Hinweises auf die Patenterteilung: **12.04.2017**
(21) Anmeldenummer: 13192704.8
(22) Anmeldetag: 13.11.2013
(51) Int. Cl.: B32B 21/06, B44C 5/04

(54) **Holzwerkstoffplatte mit modifizierter Oberfläche und Verfahren zu deren Herstellung**
Composite wood board with modified surface and method for the manufacture thereof
Plaque en matière dérivée du bois dotée d'une surface modifiée et son procédé de fabrication

(43) Veröffentlichungstag der Anmeldung: 20.05.2015
(73) Patentinhaber: Flooring Technologies Ltd., Kalkara SCM1001 (MT)
(72) Erfinder: Dr. Kalwa, Norbert, 32805 Horn-Bad Meinberg (DE); Dr. Gier, Andreas, 66399 Mandelbachtal (DE)
(74) Vertreter: Maikowski & Ninnemann Patentanwälte Partnerschaft mbB

(56) Entgegenhaltungen:
- EP-A2- 2 147 956
- DE-A1-102006 002 417
- DE-C1- 3 721 071

## Beschreibung

Die vorliegende Erfindung betrifft eine Holzwerkstoffplatte gemäß dem Oberbegriff des Anspruchs 1 und ein Verfahren zu deren Herstellung gemäß Anspruch 14.

Gegenwärtig werden jedes Jahr weltweit mehrere hundert Millionen Quadratmeter Holzwerkstoffplatten, insbesondere in Form von Laminatböden, hergestellt und verkauft. Laminatböden haben sich in den letzten zwanzig Jahren im weltweiten Fußbodenmarkt etabliert, wobei in vielen Teilmärkten allerdings noch keine Sättigung zu beobachten ist. Dieser Erfolg und die hohe Akzeptanz von Laminatböden beruht vor allem auf dem guten Eigenschaftsprofil und der Möglichkeit der Imitation von Holzfußböden. Ein weiterer positiver Aspekt ist, dass der Belag zum überwiegenden Teil aus Holz besteht und somit ökologische Vorteile gegenüber vielen anderen Bodenbelägen besitzt.

Allerdings weisen Laminatböden auch einige Nachteile auf, die sich zum Teil auf die Trägerplatte und zum Teil auf die Oberfläche beziehen.

So besteht die Oberfläche von Laminatböden üblicherweise aus einem ausgehärteten Kunstharz. Dieses Kunstharz ist typischerweise ein Melamin-Formaldehyd-Harz, aus dem unter anderem auch Gebrauchsgegenstände wie Geschirr und Besteck hergestellt werden. Bei einer Oberfläche aus Melaminharz wird insbesondere bemängelt, dass sie sich beim Begehen oder beim Anfassen hart und kalt anfühlt. Dieses Phänomen wird durch diegegenüber anderen Kunststoffen - hohe Wärmeleitfähigkeit verursacht.

Zur Verbesserung der Haptik von Laminatböden wurde in der Vergangenheit der Ansatz versucht, Melaminharz-Oberflächen nach zu lackieren. Dabei hat sich jedoch regelmäßig gezeigt, dass sich auf einer ausgehärteten Melaminharz-Oberfläche keine guten Haftungsergebnisse erzielen ließen. Außerdem betraf dieses Überlackieren meist nur Möbeloberflächen, bei denen die mechanische Beanspruchung deutlich geringer ist als bei Bodenbelägen. Allenfalls bei der Verwendung von sehr hochwertigen Polyurethan-Lacken ließen sich nur nach Anschliff gute Haftungsergebnisse erreichen. Allerdings sind diese Lacke teuer und sind zudem technisch anspruchsvoll.

Beim Einsatz von anderen Lacken konnte nur bei ganz speziell vorbereiteten Melaminoberflächen befriedigende Haftungsergebnisse erzielt werden. Dazu musste bereits bei der Herstellung der Melaminoberflächen darauf geachtet werden, dass die Oberfläche möglichst wenig ausgehärtetes Melaminharz enthält. Dies wurde während des Imprägnierprozesses der dekorativen Papiere durch eine sehr niedrige Beharzung erreicht. Damit wurden nach der Beschichtung von Holzwerkstoff-Platten in der Kurztaktpresse Oberflächen erzielt, die eine leichte Porosität der Oberfläche besaßen. Man nennt diese Beschichtungsvariante Grundierfolien. Selbst diese Oberflächen mussten jedoch vor der Lackierung aufwändig gereinigt und geschliffen werden.

Somit besteht nach wie vor ein sehr großer Bedarf an Laminaten mit einer ausgehärteten Melaminharzoberfläche mit den daraus resultierenden guten Eigenschaften einerseits und einer wärmeren und weicheren Haptik andererseits.

Der vorliegenden Erfindung liegt daher die Aufgabe zugrunde, eine mit einer Harzschicht versehene Holzwerkstoffplatte, insbesondere in Form eines Laminatbodens, mit einer für den Benutzer verbesserten Haptik auszustatten. Dabei sollten bisherige positive Produkteigenschaften so wenig wie möglich verändert werden und auch keine erheblichen technischen oder finanziellen Aufwendungen nötig sein.

Diese Aufgabe wird erfindungsgemäß durch eine Werkstoffplatte mit den Merkmalen des Anspruchs 1 und ein Verfahren zu deren Herstellung mit den Merkmalen des Anspruchs 14 gelöst.

Entsprechend wird eine Holzwerkstoffplatte mit einer matten Oberfläche, die keinen Aufpoliereffekt aufweist, bereitgestellt, die mindestens eine Trägerplatte und mindestens einer auf mindestens einer Seite der Trägerplatte angeordnete Harzschicht umfasst. Auf der mindestens einen Harzschicht ist mindestens eine Primerschicht angeordnet, wobei die mindestens eine Primerschicht mindestens eine Verbindung mit der allgemeinen Formel (I)

**R¹ₐSiX₍₄₋ₐ₎** **(I),**

und/oder deren Hydrolyseprodukte aufweist, wobei
- X H, OH oder ein hydrolysierbarer Rest ist ausgewählt aus der Gruppe umfassend Halogen, Alkoxy, Carboxy, Amino, Monoalkylamino oder Dialkylamino, Aryloxy, Acyloxy, Alkylcarbonyl,
- R¹ ein nicht-hydroliserbarer organischer Rest R¹ ist ausgewählt aus der Gruppe umfassend substituiertes Alkyl, substituiertes Cycloalkyl, die durch -O- oder - NH- unterbrochen sein können, und
- wobei R¹ mindestens eine funktionelle Gruppe Q₁ aufweist, die ausgewählt ist aus einer Gruppe enthaltend eine Silyl-, Aryl-, Hydroxy-, Ether-, Amino-, Monoalkylamino-, Dialkylamino-, substituierte und nicht-substituierte Anilino-, Amid-, Carboxy-, Mercapto-, Alkoxy-, Aldehyd- und Alkylcarbonyl-Gruppe, und
- a = 1, 2, 3, insbesondere 1 oder 2 ist.

In einer bevorzugten Ausführungsform kann auch ein Gemisch von Silanen der allgemeinen Formel (I) verwendet werden.

Der Rest X ist vorteilhafterweise ausgewählt aus einer Gruppe enthaltend Fluor, Chlor, Brom, lod, C₁₋₆-Alkoxy, insbesondere Methoxy, Ethoxy, n-Propoxy und Butoxy, C₆₋₁₀-Aryloxy, insbesondere Phenoxy, C₂₋₇-Acyloxy, insbesondere Acetoxy oder Propionoxy, C₂₋₇-Alkylcarbonyl, insbesondere Acetyl, Monoalkylamino oder Dialkylamino mit C₁ bis C₁₂, insbesondere C₁ bis C₆. Besonders bevorzugte hydrolysierbare Gruppen sind C₁₋₄ Alkoxygruppen, insbesondere Methoxy und Ethoxy.

Unter dem Begriff "nicht-hydrolysierbarer organischer Rest" ist im Rahmen der vorliegenden Anmeldung ein organischer Rest zu verstehen, der in Gegenwart von Wasser nicht zur Bildung einer mit dem Si-Atom verknüpften OH-Gruppe oder NH₂-Gruppe führt.

Der nicht hydrolisierbare Rest R¹ ist bevorzugt ausgewählt aus einer Gruppe umfassend substituiertes C₁-C₃₀-Alkyl, insbesondere C₅-C₂₅-Alkyl, und substituiertes C₃-C₈-Cycloalkyl.

Es ist insbesondere von Vorteil, wenn der Rest R¹ ausgewählt ist aus der Gruppe enthaltend Methyl, Ethyl, n-Propyl, Isopropyl, n-Butyl, s-Butyl, t-Butyl, Pentyl, Hexyl und Cyclohexyl, bevorzugt Methyl, Ethyl oder Propyl.

Die mindestens eine funktionelle Gruppe Q¹, die im organischen nicht hydrolysierbaren Rest enthalten sein kann, umfasst bevorzugt eine Aminogruppe, eine Monoalkylaminogruppe oder substituierte oder nicht substituierte Silyl-Gruppe, eine Arylgruppe, insbesondere eine Phenylgruppe, und eine Hydroxygruppe.

Typische Verbindungen der allgemeinen Formel (I), die in der Primerschicht zum Einsatz kommen können, sind z.B. Bis(3-trimethoxysilyl-propyl)amin, Aminopropyltrimethoxysilan, Aminopropyltriethoxysilan, 3-Aminopropyl-methyl-dimethoxysilan, 3-Aminopropyl-methyldiethoxysilan, N-(n-butyl)-3-aminopropyl-trimethoxysilan, N-(n-butyl)-3-aminopropyltriethoxysilan, Aminoethyl-aminopropyltrimethoxysilan oder Aminoethylaminopropyltriethoxysilan.

Die Primerschicht wird bevorzugt auf eine Harzschicht einer konventionell hergestellten Holzwerkstoffplatte aufgetragen. Die Harzschicht kann - muss aber nicht zwingend - vor dem Auftrag der Primerschicht angeschliffen werden; dies ist abhängig von der Beschaffenheit der Harzschicht. Der Vorteil des Anschleifens der Harzschicht vor dem Auftrag der Primerschicht besteht in einer verbesserten Haftung der Primerschicht auf der Harzschicht.

In einer Ausführungsform der vorliegenden Werkstoffplatte besteht die Harzschicht aus einem Formaldehyd-Harz als einem Polykondensat, insbesondere einem Melamin-Formaldehyd-Harz, einem Melamin-Harnstoff-Formaldehyd-Harz oder Harnstoff-Formaldehyd-Harz.

Die Harzschicht kann unmittelbar bzw. direkt auf der Oberfläche der Trägerplatte angeordnet sein. Die Harzschicht kann aber auch auf einem Dekorpapier aufgetragen sein, welches wiederum auf der Trägerplatte angeordnet ist. Ebenfalls ist es vorstellbar, dass die Harzschicht auf einer direkt auf der Trägerplatte aufgedruckten Dekorschicht aufgetragen ist. Auch kann die Harzschicht verschiedene Additive wie natürliche oder synthetische Fasern, Flammschutzmittel, Farbstoffe bzw. Farbpigmente oder abriebfeste Partikel aufweisen. Generell sind verschiedene Varianten der auf der Trägerplatte vorgesehen Harzschicht denkbar.

Durch die Verwendung einer Silanverbindung der allgemeinen Formel (I) in der Primerschicht wird eine besonders gute Haftung der Primerschicht auf der Harzschicht, z.B. Melaminharzschicht, bewirkt, die insbesondere durch die spezifischen Substituenten hervorgerufen wird. So kann z.B. die OH-Gruppe eine bevorzugte Wechselwirkung mit der Matrix der Harzschicht eingehen.

Erfindungsgemäß ist auf der mindestens einen Primerschicht mindestens eine Schicht aus einem Decklack angeordnet, wobei der mindestens eine Decklack mindestens eine Verbindung der allgemeinen Formel (II)

**R²ₐSiX₍₄₋ₐ₎** **(II),**

und/oder deren Hydrolyseprodukte aufweist, wobei
- X die obige Bedeutung aufweist,
- R² ein nicht-hydroliserbarer organischer Rest R² ist ausgewählt aus der Gruppe umfassend substituiertes Alkyl, substituiertes Aryl, substituiertes Alkenyl, substituiertes Alkinyl, substituiertes Cycloalkyl, substituiertes Cycloalkenyl, die durch -O- oder -NH- unterbrochen sein können, und
- wobei R² mindestens eine funktionelle Gruppe Q² aufweist, die ausgewählt ist aus einer Gruppe enthaltend eine Epoxid-, Alkenyl-, Alkinyl-, Acryl-, Acryloxy-, Methacryl-, Methacryloxy-, Cyano- und Isocyano-Gruppe, und
- a = 1, 2, 3, insbesondere 1 oder 2 ist.

In einer bevorzugten Ausführungsform kann auch ein Gemisch von Silanen der allgemeinen Formel (II) verwendet werden.

Der nicht-hydrolisierbare Rest R² ist bevorzugt ausgewählt aus einer Gruppe umfassend substituiertes C₁-C₃₀-Alkyl, insbesondere C₅-C₂₅-Alkyl, substituiertessubstituiertes C₂-C₆-Alkenyl, substituiertes C₃-C₈-Cycloalkyl und substituiertes substituiertes C₃-C₈-Cycloalkenyl.

Es ist insbesondere von Vorteil, wenn der nicht-hydrolisierbare R² ausgewählt ist aus der Gruppe enthaltend Methyl, Ethyl, n-Propyl, Isopropyl, n-Butyl, s-Butyl, t-Butyl, Pentyl, Hexyl, Cyclohexyl, Vinyl, 1-Propenyl, 2-Propenyl, Butenyl, Acetylenyl, Propargyl, substituiertes substituiertes Butadienyl oder substituiertes Cyclohexadienyl, bevorzugt Methyl, Ethyl, Propyl oder Vinyl.

Die mindestens eine funktionelle Gruppe Q², die im Rest R² enthalten sein kann, umfasst vorteilhafterweise eine Acrylgruppe, Acryloxygruppe, Methacrylgruppe oder eine Methacryloxygruppe, eine Epoxid-, bevorzugt ein 1,2-Epoxyethyl-Gruppe, eine Glycidyl- oder Glycidyloxy-Gruppe, und/oder eine Isocyano-Gruppe.

Die funktionelle Gruppe Q² weist demnach vorteilhafterweise einen Rest mit einer Doppelbindung oder einer Epoxid-Gruppe auf, der mittels UV-Strahlung aktivierbar und polymerisierbar ist. Dies ermöglicht eine Härtung der Decklackschicht mittels UV-Bestrahlung.

Typische Verbindungen der allgemeinen Formel (II), die in der Decklackschicht zum Einsatz kommen können, sind Methacryloxypropyltrimethoxysilan (MPTS), Aminoethylaminopropyltrimethoxysilan, Silane mit einer Epoxyfunktionalisierung wie Glycidyloxypropyltriethoxysilan, oder Silane mit einer Vinylfunktionalisierung wie z.B. Vinyltrimethoxysilan. Wie bereits erwähnt ist es auch denkbar, dass Gemische von Silanverbindungen der allgemeinen Formel (II) in einer Decklackschicht verwendet werden. So kann z.B. das Reaktions- bzw. Hydrolyseprodukt von Methacrylpropyltrimethoxysilan (MPTS) und Aminoethylaminopropyltrimethoxysilan an zum Einsatz kommen.

Wie oben beschrieben, verfügen die nicht-hydrolisierbaren Reste R¹ und R² jeweils über mindestens eine funktionelle Gruppe Q¹ oder Q². Darüber hinaus können die Reste R¹ und R² auch mit weiteren Resten substituiert vorliegen.

Der Begriff "substituiert", in Verwendung mit "Alkyl", "Alkenyl", "Aryl", etc., bezeichnet die Substitution eines oder mehrerer Atome, in der Regel H-Atome, durch einen oder mehrere der folgenden Substituenten, bevorzugt durch einen oder zwei der folgenden Substituenten: Halogen, Hydroxy, geschütztes Hydroxy, Oxo, geschütztes Oxo, C₃-C₇-Cycloalkyl, bicyclisches Alkyl, Phenyl, Naphtyl, Amino, geschütztes Amino, monosubstituiertes Amino, geschütztes monosubstituiertes Amino, disubstituiertes Amino, Guanidino, geschütztes Guanidino, ein heterozyklischer Ring, ein substituierter heterozyklischer Ring, Imidazolyl, Indolyl, Pyrrolidinyl, C₁-C₁₂-Alkoxy, C₁-C₁₂-Acyl, C₁-C₁₂-Acyloxy, Acryloyloxy, Nitro, Carboxy, geschütztes Carboxy, Carbamoyl, Cyano, Methylsulfonylamino, Thiol, C₁-C₁₀-Alkylthio und C₁-C₁₀-Alkylsulfonyl. Die substituierten Alkygruppen, Arylgruppen, Alkenylgruppen, können einmal oder mehrfach substituiert sein und bevorzugt 1- oder 2-mal, mit denselben oder unterschiedlichen Substituenten.

Der Begriff "Alkinyl", wie hier verwendet, bezeichnet bevorzugt einen Rest der Formel R-C≡C-, insbesondere ein "C₂-C₆-Alkinyl". Beispiele für C₂-C₆-Alkinyle schließen ein: Ethinyl, Propinyl, 2-Butinyl, 2-Pentinyl, 3-Pentinyl, 2-Hexinyl, 3-Hexinyl, 4-Hexinyl, Vinyl sowie Di- und Tri-ine von geraden und verzweigten Alkylketten.

Der Begriff "Aryl", wie hierin verwendet, bezeichnet bevorzugt aromatische Kohlenwasserstoffe, beispielsweise Phenyl, Benzyl, Naphthyl, oder Anthryl. Substituierte Arylgruppen sind Arylgruppen, die, wie oben definiert, mit einem oder mehreren Substituenten substituiert sind.

Der Begriff "Cycloalkyl" umfasst bevorzugt die Gruppen Cyclopropyl, Cyclobutyl, Cyclopentyl, Cyclohexyl und Cycloheptyl.

Der Begriff "Cycloalkenyl" umfasst bevorzugt substituierte oder nicht-substituierte cyclische Gruppen wie Cyclopentenyl oder Cyclohexenyl. Auch werden vom dem Begriff "Cycloalkenyl" cyclische Gruppen mit konjugierten Doppelbindungen wie z.B Cyclohexadiene abgedeckt.

Der Begriff "Alkenyl" umfasst im Sinne der vorliegenden Anmeldungen Gruppen mit einer oder mehreren Doppelbindungen, wobei die Doppelbindungen auch in konjugierter Form vorliegen können, wie z.B. Butadiene.

In einer weiteren Variante der vorliegenden Holzwerkstoffplatte sind in der mindestens einen Decklackschicht Nanopartikel vorgesehen, die eine Einstellung des Glanzgrades ermöglichen. So können Glanzgrade zwischen 1 und 5, bevorzugt 2 und 4, insbesondere bevorzugt 3 und 3,5 (DIN EN ISO 2813, Messwinkel 85°) eingestellt werden.

Die vorliegende Holzwerkstoffplatte weist überraschenderweise keine sogenannten Aufpoliereffekte auf, die typischerweise bei der Herstellung bzw. bei der Nutzung sehr matter Oberflächen auftreten. Aufpoliereffekte, z.B. in Form von Glanzstellen, entstehen zum Beispiel bei einer Reinigung von konventionellen matten Oberflächen mit einem weichen Tuch (Polieren) oder beim Schieben von Möbeln mit Filzgleitern über einen Bodenbelag mit entsprechender Oberfläche. Diese Glanzstellen lassen sich nicht mehr entfernen und sind neben der matten Oberfläche der Gebrauchsgegenstandsoberfläche besonders gut erkennbar, wodurch der optische Eindruck des Produktes sehr beschädigt wird. Aus diesem Grund haben sich konventionelle matte Oberflächen in der Vergangenheit keine relevanten Marktanteile sichern können, obwohl die Oberfläche sowohl in der Haptik als auch in der allgemeinen Anmutung als sehr angenehm empfunden wird. Umso überraschender ist es, dass derartige Aufpoliereffekte im Falle der vorliegenden Holzwerkstoffplatte nicht auftreten.

Die bevorzugt verwendeten Partikel weisen eine Größe zwischen 2 und 400 nm, bevorzugt zwischen 2 bis 100 nm aufweist, insbesondere bevorzugt zwischen 2 bis 50 nm auf. Die Partikel können insbesondere von oxidischer, hydroxidischer oder oxihydroxidischer Natur sein, die über unterschiedliche Verfahren wie zum Beispiel Ionenaustauschprozess, Plasma-Prozess, Sol-Gel-Verfahren, Vermahlung oder auch Flammabscheidung, hergestellt werden können. In einer bevorzugten Ausführungsform werden Partikel auf Basis von SiO₂, Al₂O₃, ZrO₂, TiO₂, SnO verwendet, wobei SiO₂-Partikel ganz besonders bevorzugt sind.

Die vorliegend verwendeten Nanopartikel können eine spezifische Oberfläche von 50 bis 500 m²/g, bevorzugt von 100 bis 400 m²/g, insbesondere bevorzugt von 200 bis 300 m²/g aufweisen. Die Bestimmung der spezifischen Oberfläche erfolgte über Messungen der Adsorption von Stickstoff nach der BET-Methode von Brunauer, Emmett und Teller.

Zur Verbesserung der Abrieb-/Verschleißfestigkeit der Decklackschicht können dem Lack auch verschleißhemmende Partikel zugegeben werden. Diese können u. a. aus Aluminiumoxid (Korund), Carbiden usw. bestehen. Wichtig ist dabei, dass die Größe der Partikel auf die Auftragsmenge des Decklacks abgestimmt ist. Die Größe der verschleißhemmenden Partikel kann im Bereich zwischen 1 und 20 µm, bevorzugt 5 und 15 µm, insbesondere bevorzugt zwischen 7 und 12 µm liegen. und Bei einer Schichtdicke des Decklacks von z. B. 10 - 12 µm sollten die verschleißhemmenden Materialien Partikelgrößen von 8 - 10 µm nicht überschreiten. In der Decklackschicht können demnach Nanopartikel und/oder größere abriebfeste Partikel enthalten sein.

Wie oben erwähnt, können sowohl in der Primerschicht als auch in der Decklackschicht jeweils Hydrolyseprodukte der mindestens einen Verbindung der allgemeinen Formel (I) in der Primerschicht und/oder der mindestens einen Verbindung der allgemeinen Formel (II) in der Decklackschicht enthalten sein. Derartige Hydrolyseprodukte sind bevorzugt in Gegenwart von mindestens einer hydrolytisch wirksamen Verbindung, insbesondere einer sauer reagierenden Verbindung erhältlich.

Die sauer reagierenden Verbindungen können Substanzen ausgewählt aus der Gruppe enthaltend gesättigte oder ungesättigte Mono- und Polycarbonsäuren, insbesondere Octadecansäure, Acrylsäure, Methacrylsäure oder Crotonsäure, Dicarbonylverbindungen, insbesondere Acetylaceton, oder Aminosäuren, organische Derivate der Schwefelsäure wie Alkylsulfate oder Fettalkoholsulfate, Ester der Sulfonsäuren wie Alkylsulfonsäuren und Alkylsulfonate, p-Toluolsulfonsäure, organische Phosphate wie (alkyl)ethoxylierte Phosphorsäuren oder Lecithin, Polysäuren, insbesondere Polyhydroxyasparaginsäure und Polyhydroxystearinsäure sein. Weitere Beispiele sind 1H,1H-Pentadecafluoroctanol, Octanol, Stearinsäure, Ölsäure, Hexansäurechlorid, Hexansäuremethylester, Hexylchlorid und Nonafluorbutylchlorid, verwendet werden. Besonders bevorzugt ist die Verwendung von p-Toluolsulfonsäure, Phosphorsäure, Octadecansäure oder Gemischen davon.

Generell ist es auch möglich als hydrolytische wirksame Verbindung eine alkalisch reagierende Verbindung zu verwenden. Solch eine alkalisch reagierende Verbindung ist bevorzugt ausgewählt aus der Gruppe enthaltend Mono- und Polyamine, insbesondere Methylamin, oder Ethylendiamin, Ammoniak, Alkali - und Erdalkalihydroxide, insbesondere NaOH oder KOH.

In einer Ausführungsform werden mehr als eine hydrolytisch wirksame Verbindung eingesetzt, wobei die Verwendung von zwei Säuren bevorzugt ist.

Prinzipiell kann als Trägerplatte eine Platte aus einem Holzwerkstoff oder aus Kunststoff oder einem Holzwerkstoff-Kunststoff-Gemisch verwendet werden, insbesondere eine Span-, mitteldichte Faser(MDF)-, hochdichte Faser (HDF)- oder Grobspan (OSB)- oder Sperrholzplatten, eine Zementfaserplatte und/oder Gipsfaserplatte.

Zusätzlich zu der erfindungsgemäßen Oberflächenschicht aus Harzschicht, Primerschicht und Decklackschicht kann die Werkstoffplatte in einer Ausführungsform mindestens eine Dekorlage und/oder mindestens eine schalldämmende Schicht umfassen.

So ist die Dekorlage bevorzugt zwischen Trägerplatte und Harzschicht vorgesehen. Die Dekore für die oberen Flächen der Trägerplatten können dabei auf einer Papierlage oder direkt auf die plattenförmige Basis gedruckt vorliegen. Solche Dekore sind beispielsweise Holz- oder Steinimitationen. Auch Fantasiedekore sind möglich. Diese können sich beispielsweise aus Abwandlungen von natürlichen Werkstoffen ergeben.

Die schalldämmende Schicht ist bevorzugt auf der Unterseite der Trägerplatte, die der Harzschicht gegenüberliegt, angeordnet. Als schalldämmende Schichten kommen vernetzte PE-Matten mit Dicken von 1,0 mm oder 0,3 bis 3 mm dicke gefüllte Schwerfolien, aber auch geschäumte PE- oder PU-Folien zum Einsatz.

Auch ist es vorstellbar, wenn in der Decklackschicht weitere Pigmente, wie Farbpigment oder ähnliches enthalten sind.

Eine weitere Modifikation der Decklackschicht kann im Einbringen von Strukturen wie z.B. Vertiefungen oder Erhöhungen in die Decklackschicht bestehen. Derartige Strukturen können mit strukturierten Auftragswalzen in der Decklackschicht erzeugt werden, die wenn nötig und/oder gewünscht den verwendeten Dekoren angepasst werden können. Derartige Methoden zur Strukturierung von Oberflächen sind z.B. aus der EP 2 251 501 B1 bekannt.

Die Holzwerkstoffplatte gemäß der vorliegenden Erfindung ist aufgrund der verbesserten Haptik als Fußbodenplatte aber auch als Wandplatte, Deckenplatte oder Möbelplatte einsetzbar.

Die Herstellung der vorliegenden Holzwerkstoffplatte erfolgt in einem Verfahren mit den folgenden Schritten:
- Auftragen der mindestens einen Primerschicht auf die auf der mindestens einen Seite (Oberseite) der Trägerplatte angeordnete ausgehärtete Harzschicht;
- Auftragen der mindestens einen Decklackschicht auf die Primerschicht;
- optionale Zugabe von Nanopartikeln zur Decklackschicht zur Einstellung des Glanzgrades, und
- Aushärten der Decklackschicht durch UV-Bestrahlung.

In einer Variante des Verfahrens wird die auf der Trägerplatte angeordnete Harzschicht vor dem Auftrag der Primerschicht angeschliffen. Das Anschleifen kann unter Verwendung einer Schleifmaschine mit z.B. einer 80er Körnung erfolgen. Die Körnung der Schleifmaschine ist dabei abhängig von den Eigenschaften (Dicke, Zusammensetzung) der Harzschicht und entsprechend einstellbar. Nach dem Anschleifen kann in einem weiteren Schritt die Reinigung der angeschliffenen Harzschicht mit herkömmlichen Methoden z.B. mit einer Bürste erfolgen.

Auf die ggf. angeschliffene Harzschicht wird die Primerschicht enthaltend mindestens eine der Silanverbindungen der allgemeinen Formel (I) in einer Menge von 2 bis 20 g/m², bevorzugt 5 bis 15 g/m², insbesondere bevorzugt 5 bis 10 g/m² in flüssiger Form aufgetragen. Als Lösungsmittel sind insbesondere Alkohole, wie Methanol, Ethanol, Propanol und Butanol geeignet.

Der Auftrag der Primerschicht kann mit einer Walzenauftragsmaschine oder auch mit jeder anderen bekannten Methode erfolgen. Im Anschluss wird die Primerschicht bei Raumtemperatur angetrocknet bzw. abgelüftet. Dieser Vorgang kann durch Verwendung eines IR-Strahlers unterstützt werden.

Auf die Primerschicht wird anschließend die Decklackschicht enthaltend mindestens eine der Silanverbindungen der allgemeinen Formel (II) in einer Menge von 5 bis 30 g/m², bevorzugt 10 bis 20 g/m², insbesondere bevorzugt 10 bis 15 g/m² aufgetragen. Auch im Falle der Decklackschicht haben sich als geeignete Lösungsmittel Alkohole wie Methanol, Ethanol, Propanol und Butanol erwiesen.

Der Auftrag der Decklackschicht kann ebenfalls mit Hilfe einer Walzenauftragsmaschine oder anderen bekannten Auftragsverfahren erfolgen.

Wie oben erwähnt können der Decklackschicht Nanopartikel zur Einstellung des Glanzgrades in die Decklackschicht eingemischt werden. In Abhängigkeit vom gewünschten Glanz- oder Mattierungsgrad können die Nanopartikel in einer Menge von 5 bis 30 Gew%, bevorzugt 10 bis 20 Gew%, insbesondere bevorzugt 15 Gew% bezogen auf die Decklackschicht zugemischt werden.

Die sich im nächsten Verfahrensschritt anschließende Härtung bzw. Aushärtung der Decklackschicht erfolgt durch UV-Bestrahlung z.B. mit einem Galliumstrahler.

Die vorliegende Werkstoffplatte weist eine Vielzahl von Vorteilen gegenüber den herkömmlichen Werkstoffplatten auf.

So lässt sich durch das nachträgliche Aufbringungen eines sehr dünnen Primers und eines sehr dünnen Decklacks auf eine bereits mit einer Harzschicht (z.B. Melaminharzschicht) versehene Oberfläche einer Holzwerkstoffplatte eine deutlich wärmere und angenehmere Oberfläche erzeugen, wobei die positiven mechanischen Eigenschaften insbesondere einer Melaminharz-Oberfläche beibehalten werden.

Wie oben erwähnt, kann es ggf. lediglich erforderlich sein, die Harzoberfläche eines fertigen konventionell hergestellten Laminats leicht anzuschleifen.

Der verwendete Primer enthält in geringer Menge Lösemittel, was aber auf Grund der niedrigen Auftragsmenge akzeptabel ist. Der Decklack ist ein UV-System, welches durch Zugabe von Mattierungsmittel auf verschiedene Glanzgrade eingestellt werden kann.

Ein weiterer, wesentlicher Nutzen des vorliegenden Verfahrens ist, dass Produkte mit leicht fehlerhaften Harzoberflächen oder nicht mehr verkäuflichen Oberflächen, kostengünstig in neue Produkte umgewandelt werden können.

Die Vorteile der vorliegenden Holzwerkstoffplatte lassen sich wie folgt zusammenfassen:
- die technischen Eigenschaften der herkömmlichen Werkstoffplatten wie z.B. der Laminatböden bleiben im Wesentlichen erhalten;
- der maschinentechnische Aufwand zur Bearbeitung der Holzwerkstoffplatten ist moderat;
- die Zusatzkosten für Lackmaterial und Primerschicht sind gering;
- es sind beliebige Glanzgrade einstellbar;
- eine finale Strukturierung der Decklackschicht ist möglich.

Die Erfindung wird nachfolgend unter Bezugnahme auf die Figuren der Zeichnungen an mehreren Ausführungsbeispielen näher erläutert. Es zeigen:
- Figur 1: eine perspektivische Ansicht eines Querschnitts einer Holzwerkstoffplatte gemäß einer Ausführungsform.

Figur 1 zeigt den Querschnitt durch eine Ausführungsform der vorliegenden Holzwerkstoffplatte bestehend aus einer Trägerplatte 1 mit einer auf der Oberseite der Trägerplatte 1 vorgesehenen Harzschicht 2. Die Harzschicht 2 kann z.B. eine Melamin-Formaldehyd-Harzschicht sein, die direkt auf der Trägerplatte oder auf einem auf der Trägerplatte verklebtes Dekorpapier aufgetragen ist. Ebenfalls ist es möglich, dass auf der Unterseite der Trägerplatte 1 eine schalldämmende Schicht aufgetragen ist (nicht gezeigt).

Auf der ggf. angeschliffenen Harzschicht 2 ist eine Primerschicht 3 enthaltend mindestens eine Silanverbindung der allgemeinen Formel (I) aufgetragen gefolgt von einer Decklackschicht 4 enthaltend mindestens eine Silanverbindung der allgemeinen Formel (II). In der Decklackschicht 4 können Strukturen 5 eingeprägt sein.

### Ausführungsbeispiel:

Ein Laminatboden-Großformat (2800 mm x 2070 mm) in einer beliebigen Stärke von 6 bis 12 mm mit einer Büttenstruktur, das in der Kurztakt-Presse mit Melaminharz imprägnierten Papieren beschichtet wurde, wird in Zuschnitte (1035 mm x 1400 mm) aufgetrennt. Diese Zuschnitte werden zunächst in einer Lackstrasse mit Hilfe einer Schleifmaschine angeschliffen (mit einer 80er Körnung) und mit einer Bürste gereinigt.

Anschließend wurde in einer Walzenauftragsmaschine ein Primer (Inosil HP17 der Firma Inomat GmbH) in einer Menge von ca. 5 g/m² (flüssig) aufgetragen. Dieser Primer enthält ein Acidolyseprodukt aus Bis(3-trimethoxysilyl-propyl)amin und p-Toluolsulfonsäure.

Nach kurzem Ablüften bei Raumtemperatur oder durch einen IR-Strahler unterstützt erfolgt der Auftrag eines Decklacks (Inoflex NI+ der Firma Inomat GmbH) ebenfalls mit Hilfe einer Walzenauftragsmaschine in einer Menge von ca. 10 g/m² (flüssig). Dieser UV-Lack besteht im Wesentlichen aus einem Reaktions- bzw. Hydrolyseprodukt von Methacryloxypropyltrimethoxysilan (MPTS) und Aminoethylaminopropyltrimethoxysilan.

Zur Einstellung des Glanzgrades wurde ein Mattierungsmittel (Siloid 244) in einer Menge von etwa 15 Gew.% bezogen auf den Lack zugemischt. Der Lack wird mit Hilfe einer UV-Lampe ausgehärtet (Galliumstrahler, Leistung: 80 Watt/cm).

An der so lackierten und ausgehärteten Oberfläche wurde ein Gitterschnitttest (DIN EN ISO 2409) durchgeführt. Dabei wurde die Stufe 0 erreicht welche das beste Ergebnis gemäß dieser Prüfung darstellt. Eine Glanzgradmessung (DIN EN ISO 2813; Messwinkel: 85°) ergab im Mittel einen Wert von 3,5. Durch die Variation der Menge des Mattierungsmittels im Decklack sind auch andere Glanzgrade möglich.

Die Oberfläche fühlte sich beim Anfassen deutlich wärmer und samtiger an als die Ausgangsoberfläche. Die lackierten und ausgehärteten Zuschnitte wurden anschließend in Dielenformate aufgetrennt und an den Kanten Verbindungsprofile angearbeitet und mit Verriegelungsmitteln zum leimlosen Verbinden der Paneele zu einem schwimmend verlegten Fußbodenbelag versehen werden.

Überraschend zeigt sich, dass keinerlei Aufpoliereffekte in der lackierten Fläche bei einer simulierten Reinigung mit einem weichen Tuch auftraten. Bei der Fräsung der Platten zu Elementen mit Verbindungsprofilen waren keinerlei Lackabsplitterungen im Kantenbereich zu beobachten.

## Patentansprüche

1. Holzwerkstoffplatte mit einer matten Oberfläche, die keine Aufpoliereffekte aufweist, umfassend mindestens eine Trägerplatte (1) und mindestens einer auf mindestens einer Seite der Trägerplatte angeordnete Harzschicht (2),
**dadurch gekennzeichnet, dass**
auf der mindestens einen Harzschicht (2) mindestens eine Primerschicht (3) angeordnet ist, wobei die mindestens eine Primerschicht (3) mindestens eine Verbindung mit der allgemeinen Formel (I)
**R¹ₐSiX₍₄₋ₐ₎** **(I),**
und/oder deren Hydrolyseprodukt aufweist, wobei
- X H, OH oder ein hydrolysierbarer Rest ist ausgewählt aus der Gruppe umfassend Halogen, Alkoxy, Carboxy, Amino, Monoalkylamino oder Dialkylamino, Aryloxy, Acyloxy, Alkylcarbonyl,
- R¹ ein nicht-hydroliserbarer organischer Rest R¹ ist ausgewählt aus der Gruppe umfassend substituiertes Alkyl, substituiertes Cycloalkyl, die durch -O- oder - NH- unterbrochen sein können, und
- wobei R¹ mindestens eine funktionelle Gruppe Q₁ aufweist, die ausgewählt ist aus einer Gruppe enthaltend eine Silyl-, Aryl-, Hydroxy-, Ether-, Amino-, Monoalkylamino-, Dialkylamino-, substituierte und nicht-substituierte Anilino-, Amid-, Carboxy-, Mercapto-, Alkoxy-, Aldehyd- und Alkylcarbonyl-Gruppe, und
- a = 1, 2, 3, insbesondere 1 oder 2 ist, und
wobei auf der mindestens einen Primerschicht (3) mindestens eine Schicht aus einem Decklack (4) angeordnet ist, wobei der mindestens eine Decklack (4) mindestens eine Verbindung der allgemeinen Formel (II)
**R²ₐSiX₍₄₋ₐ₎** **(II),**
und/oder deren Hydrolyseprodukt aufweist, wobei
- X H, OH oder ein hydrolysierbarer Rest ist ausgewählt aus der Gruppe umfassend Halogen, Alkoxy, Carboxy, Amino, Monoalkylamino oder Dialkylamino, Aryloxy, Acyloxy, Alkylcarbonyl,
- R² ein nicht-hydroliserbarer organischer Rest R² ist ausgewählt aus der Gruppe umfassend substituiertes Alkyl, substituiertes Aryl, substituiertes und Alkenyl, substituiertes Alkinyl, substituiertes Cycloalkyl, substituiertes Cycloalkenyl, die durch -O- oder -NH- unterbrochen sein können, und
- wobei R² mindestens eine funktionelle Gruppe Q₂ aufweist, die ausgewählt ist aus einer Gruppe enthaltend eine Epoxid-, Alkenyl-, Alkinyl-, Acryl-, Acryloxy-, Methacryl-, Methacryloxy-, Cyano- und Isocyano-Gruppe und
- a = 1, 2, 3, insbesondere 1 oder 2 ist.

2. Holzwerkstoffplatte nach Anspruch 1, **dadurch gekennzeichnet, dass** X ausgewählt ist aus einer Gruppe enthaltend Fluor, Chlor, Brom, Iod, C₁₋₆-Alkoxy, insbesondere Methoxy, Ethoxy, n-Propoxy und Butoxy, C₆₋₁₀-Aryloxy, insbesondere Phenoxy, C₂₋₇-Acyloxy, insbesondere Acetoxy oder Propionoxy, C₂₋₇-Alkylcarbonyl, insbesondere Acetyl, Monoalkylamino oder Dialkylamino mit C₁ bis C₁₂, insbesondere C₁ bis C₆.

3. Holzwerkstoffplatte nach Anspruch 1 oder 2, **dadurch gekennzeichnet, dass** R¹ ausgewählt ist aus einer Gruppe umfassend substituiertes C₁-C₃₀-Alkyl, insbesondere C₅-C₂₅-Alkyl, und substituiertes C₃-C₈-Cycloalkyl.

4. Holzwerkstoffplatte nach einem der vorhergehenden Ansprüche, **dadurch gekennzeichnet, dass** R¹ ausgewählt ist aus der Gruppe enthaltend Methyl, Ethyl, n-Propyl, Isopropyl, n-Butyl, s-Butyl, t-Butyl, Pentyl, Hexyl und Cyclohexyl, bevorzugt Methyl, Ethyl oder Propyl.

5. Holzwerkstoffplatte nach einem der vorhergehenden Ansprüche, **dadurch gekennzeichnet, dass** die funktionelle Gruppe Q¹ eine Aminogruppe, eine Monoalkylaminogruppe, bevorzugt Propylamino, Butylamino-Gruppe, Aminoethylamino-Gruppe oder Silylpropylamino-Gruppe, eine Arylgruppe, insbesondere eine Phenylgruppe, und eine Hydroxygruppe ist.

6. Holzwerkstoffplatte nach einem der vorhergehenden Ansprüche, **dadurch gekennzeichnet, dass** R² ausgewählt ist aus einer Gruppe umfassend substituiertes C₁-C₃₀-Alkyl, insbesondere C₅-C₂₅-Alkyl, substituiertes C₂-C₆-Alkenyl, substituiertes C₃-C₈-Cycloalkyl und substituiertes C₃-C₈-Cycloalkenyl.

7. Holzwerkstoffplatte nach einem der vorhergehenden Ansprüche, **dadurch gekennzeichnet, dass** R² ausgewählt ist aus der Gruppe enthaltend Methyl, Ethyl, n-Propyl, Isopropyl, n-Butyl, s-Butyl, t-Butyl, Pentyl, Hexyl, Cyclohexyl, Vinyl, 1-Propenyl, 2-Propenyl, Butenyl, Acetylenyl, Propargyl, substituiertes Butadienyl oder substituiertes Cyclohexadienyl, bevorzugt Methyl, Ethyl, Propyl oder Vinyl.

8. Holzwerkstoffplatte nach einem der vorhergehenden Ansprüche, **dadurch gekennzeichnet, dass** die funktionelle Gruppe Q₂ eine Acrylgruppe, Acryloxygruppe, Methacrylgruppe oder eine Methacryloxygruppe, eine Epoxid-, bevorzugt ein 1,2-Epoxyethyl-Gruppe, eine Glycidyl- oder Glycidyloxy-Gruppe, und/oder eine Isocyano-Gruppe ist.

9. Holzwerkstoffplatte nach einem der einem der vorhergehenden Ansprüche, **dadurch gekennzeichnet, dass** in der mindestens einen Decklackschicht (4) Nanopartikel mit einer Größe zwischen 2 und 400 nm, bevorzugt zwischen 2 bis 100 nm, insbesondere bevorzugt zwischen 2 bis 50 nm enthalten sein können.

10. Holzwerkstoffplatte nach Anspruch 9, **dadurch gekennzeichnet, dass** die Nanopartikel oxidische, hydroxidische oder oxihydroxidische Nanopartikel, insbesondere auf der Basis von SiO₂, Al₂O₃, ZrO₂, TiO₂, SnO sind.

11. Holzwerkstoffplatte nach einem der vorhergehenden Ansprüche, **dadurch gekennzeichnet, dass** das Hydrolyseprodukt der mindestens einen Verbindung der allgemeinen Formel (I) in der Primerschicht (3) und/oder der mindestens einen Verbindung der allgemeinen Formel (II) in der Decklackschicht (4) in Gegenwart von mindestens einer hydrolytisch wirksamen Verbindung, insbesondere einer sauer reagierenden Verbindung erhältlich ist.

12. Holzwerkstoffplatte nach einem der vorhergehenden Ansprüche, **dadurch gekennzeichnet, dass** die Harzschicht (2) aus einem Formaldehyd-Harz, insbesondere einem Melamin-Formaldehyd-Harz, einem Melamin-Harnstoff-Formaldehyd-Harz oder Harnstoff-Formaldehyd-Harz besteht.

13. Holzwerkstoffplatte nach einem der vorhergehenden Ansprüche, **dadurch gekennzeichnet, dass** zwischen Trägerplatte (1) und Harzschicht (2) mindestens eine Dekorlage vorgesehen ist.

14. Verfahren zur Herstellung einer Holzwerkstoffplatte nach einem der vorhergehenden Ansprüche umfassend die Schritte:
- Auftragen der mindestens einen Primerschicht (3) auf die auf der mindestens einen Seite der Trägerplatte angeordnete ausgehärtete Harzschicht (2);
- Auftragen der mindestens einen Decklackschicht (4) auf die Primerschicht (4);
- Zugabe von Nanopartikeln zur Decklackschicht zur Einstellung des Glanzgrades, und
- Aushärten der Decklackschicht durch UV-Bestrahlung.

15. Verfahren nach Anspruch 14, **dadurch gekennzeichnet, dass** die Harzschicht (2) vor dem Auftrag der Primerschicht (3) angeschliffen wird.

## Claims

1. Wooden board with a matt surface which exhibits no polishing effects, comprising at least one supportive board (1) and at least one resin layer (2) arranged on at least one side of the supportive board,
**characterized in that**
on the at least one resin layer (2) there is at least one primer layer (3) arranged, where the at least one primer layer (3) comprises at least one compound with the general formula (I)
**R**¹ₐ**SiX₍₄₋ₐ₎** **(I)**,
and/or hydrolysis product thereof, where
- X is H, OH or a hydrolysable moiety selected from the group comprising halogen, alkoxy, carboxy, amino, monoalkylamino or dialkylamino, aryloxy, acyloxy and alkylcarbonyl,
- R¹ is a non-hydrolysable organic moiety R¹ selected from the group comprising substituted alkyl and substituted cycloalkyl, where these can have interruption by -0- or -NH-, and
- where R¹ comprises at least one functional group Q₁ selected from a group containing a silyl, aryl, hydroxy, ether, amino, monoalkylamino, dialkylamino, substituted and unsubstituted anilino, amide, carboxy, mercapto, alkoxy, aldehyde and alkylcarbonyl group, and
- a = 1, 2 or 3, in particular 1 or 2, and
where there is at least one layer made of an overcoat lacquer (4) arranged on the at least one primer layer (3), where the at least one overcoat lacquer (4) comprises at least one compound of the general formula (II)
**R**²**ₐSiX₍₄₋ₐ₎** **(II),**
and/or hydrolysis product thereof, where
- X is H, OH or a hydrolysable moiety selected from the group comprising halogen, alkoxy, carboxy, amino, monoalkylamino or dialkylamino, aryloxy, acyloxy and alkylcarbonyl,
- R² is a non-hydrolysable organic moiety R² selected from the group comprising substituted alkyl, substituted aryl, substituted and alkenyl, substituted alkynyl, substituted cycloalkyl and substituted cycloalkenyl, where these can have interruption by -0- or by -NH-, and
- where R² comprises at least one functional group Q₂ selected from a group containing an epoxy, alkenyl, alkynyl, acrylic, acryloxy, methacrylic, methacryloxy, cyano and isocyano group and
- a = 1, 2 or 3, in particular 1 or 2.

2. Wooden board according to Claim 1, **characterized in that** X is selected from a group comprising fluorine, chlorine, bromine, iodine, C₁₋₆-alkoxy, in particular methoxy, ethoxy, n-propoxy and butoxy, C₆₋₁₀-aryloxy, in particular phenoxy, C₂₋₇-acyloxy, in particular acetoxy or propionoxy, C₂₋₇-alkylcarbonyl, in particular acetyl, and monoalkylamino or dialkylamino with C₁ to C₁₂, in particular C₁ to C₆.

3. Wooden board according to Claim 1 or 2, **characterized in that** R¹ is selected from a group comprising substituted C₁-C₃₀-alkyl, in particular C₅-C₂₅-alkyl, and substituted C₃-C₈-cycloalkyl.

4. Wooden board according to any of the preceding claims, **characterized in that** R¹ is selected from the group containing methyl, ethyl, n-propyl, isopropyl, n-butyl, sec-butyl, tert-butyl, pentyl, hexyl and cyclohexyl, preference being given to methyl, ethyl or propyl.

5. Wooden board according to any of the preceding claims, **characterized in that** the functional group Q₁ is an amino group, a monoalkylamino group, preferably propylamino, butylamino group, aminoethylamino group or silylpropylamino group, an aryl group, in particular a phenyl group, or a hydroxy group.

6. Wooden board according to any of the preceding claims, **characterized in that** R² is selected from a group comprising substituted C₁-C₃₀-alkyl, in particular C₅-C₂₅-alkyl, substituted C₂-C₆-alkenyl, substituted C₃-C₈-cycloalkyl and substituted C₃-C₈-cycloalkenyl.

7. Wooden board according to any of the preceding claims, **characterized in that** R² is selected from the group containing methyl, ethyl, n-propyl, isopropyl, n-butyl, sec-butyl, tert-butyl, pentyl, hexyl, cyclohexyl, vinyl, 1-propenyl, 2-propenyl, butenyl, acetylenyl, propargyl, substituted butadienyl and substituted cyclohexadienyl, preference being given to methyl, ethyl, propyl or vinyl.

8. Wooden board according to any of the preceding claims, **characterized in that** the functional group Q₂ is an acrylic group, acryloxy group, methacrylic group or methacryloxy group, an epoxy group, preferably a 1,2-epoxyethyl group, a glycidyl or glycidyloxy group, and/or an isocyano group.

9. Wooden board according to any of the preceding claims, **characterized in that** the at least one overcoat lacquer layer (4) can comprise nanoparticles of size between 2 and 400 nm, preferably between 2 to 100 nm, with particular preference between 2 to 50 nm.

10. Wooden board according to Claim 9, **characterized in that** the nanoparticles are oxidic, hydroxidic or oxyhydroxidic nanoparticles, in particular based on SiO₂, Al₂O₃, ZrO₂, TiO₂ or SnO.

11. Wooden board according to any of the preceding claims, **characterized in that** the hydrolysis product of the at least one compound of the general formula (I) in the primer layer (3) and/or of the at least one compound of the general formula (II) in the overcoat lacquer layer (4) is obtainable in the presence of at least one hydrolytic compound, in particular of an acidically reacting compound.

12. Wooden board according to any of the preceding claims, **characterized in that** the resin layer (2) is composed of a formaldehyde resin, in particular a melamine-formaldehyde resin, a melamine-urea-formaldehyde resin or a urea-formaldehyde resin.

13. Wooden board according to any of the preceding claims, **characterized in that** there is at least one decorative ply provided between supportive board (1) and resin layer (2).

14. Process for the production of a wooden board according to any of the preceding claims, comprising the following steps:
- application of the at least one primer layer (3) to the hardened resin layer (2) arranged on the at least one side of the supportive board;
- application of the at least one overcoat lacquer layer (4) to the primer layer (4);
- addition of nanoparticles to the overcoat lacquer layer in order to adjust the gloss level, and
- hardening of the overcoat lacquer layer by UV-irradiation.

15. Process according to Claim 14, **characterized in that** before application of the primer layer (3) the resin layer (2) is ground.

## Revendications

1. Panneau en matériau à base de bois présentant une surface matte, qui ne présente pas d'effets de repolissage, comprenant au moins un panneau support (1) et au moins une couche de résine (2) disposée sur au moins une face du panneau support, **caractérisé en ce qu'**au moins une couche d'apprêt (3) est disposée sur ladite au moins une couche de résine (2), ladite au moins une couche d'apprêt (3) présentant au moins un composé de formule générale (I)
R¹ₐSiX₍₄₋ₐ₎ (I),
et/ou son produit d'hydrolyse, dans laquelle
- X représente H, OH ou un radical hydrolysable, choisi dans le groupe comprenant halogène, alcoxy, carboxy, amino, monoalkylamino ou dialkylamino, aryloxy, acyloxy, alkylcarbonyle,
- R¹ représente un radical organique non hydrolysable, R¹ étant choisi dans le groupe comprenant alkyle substitué, cycloalkyle substitué, qui peuvent être interrompus par -O- ou -NH-, et
- R¹ présentant au moins un groupe fonctionnel Q₁, qui est choisi dans un groupe contenant les groupes silyle, aryle, hydroxy, éther, amino, monoalkylamino, dialkylamino, anilino substitué et non substitué, amide, carboxy, mercapto, alcoxy, aldéhyde et alkylcarbonyle, et
- a = 1, 2, 3, en particulier 1 ou 2, et
au moins une couche en laque de recouvrement (4) étant disposée sur ladite au moins une couche d'apprêt (3), ladite au moins une laque de recouvrement (4) présentant au moins un composé de formule générale (II)
R²ₐSiX₍₄₋ₐ₎ (II),
et/ou son produit d'hydrolyse, dans laquelle
- X représente H, OH ou un radical hydrolysable, choisi dans le groupe comprenant halogène, alcoxy, carboxy, amino, monoalkylamino ou dialkylamino, aryloxy, acyloxy, alkylcarbonyle,
- R² représente un radical organique non hydrolysable, R² étant choisi dans le groupe comprenant alkyle substitué, aryle substitué, alcényle substitué et, alcynyle substitué, cycloalkyle substitué, cycloalcényle substitué, qui peuvent être interrompus par -O- ou -NH-, et
- R² présentant au moins un groupe fonctionnel Q₂ qui est choisi dans un groupe contenant les groupes époxyde, alcényle, alcynyle, acryle, acryloxy, méthacryle, méthacryloxy, cyano et isocyano et
- a = 1, 2, 3, en particulier 1 ou 2.

2. Panneau en matériau à base de bois selon la revendication 1, **caractérisé en ce que** X est choisi dans le groupe contenant fluor, chlore, brome, iode, C₁₋₆-alcoxy, en particulier méthoxy, éthoxy, n-propoxy et butoxy, C₆₋₁₀-aryloxy, en particulier phénoxy, C₂₋₇-acyloxy, en particulier acétoxy ou propionoxy, C₂₋₇-alkylcarbonyle, en particulier acétyle, monoalkylamino ou dialkylamino en C₁ à C₁₂, en particulier en C₁ à C₆.

3. Panneau en matériau à base de bois selon la revendication 1 ou 2, **caractérisé en ce que** R¹ est choisi dans un groupe comprenant C₁-C₃₀-alkyle substitué, en particulier C₅-C₂₅-alkyle, et C₃-C₈-cycloalkyle substitué.

4. Panneau en matériau à base de bois selon l'une quelconque des revendications précédentes, **caractérisé en ce que** R¹ est choisi dans le groupe contenant méthyle, éthyle, n-propyle, isopropyle, n-butyle, s-butyle, t-butyle, pentyle, hexyle et cyclohexyle, de préférence méthyle, éthyle ou propyle.

5. Panneau en matériau à base de bois selon l'une quelconque des revendications précédentes, **caractérisé en ce que** le groupe fonctionnel Q¹ est un groupe amino, un groupe monoalkylamino, de préférence un groupe propylamino, un groupe butylamino, un groupe aminoéthylamino ou un groupe silylpropylamino, un groupe aryle, en particulier un groupe phényle, et un groupe hydroxy.

6. Panneau en matériau à base de bois selon l'une quelconque des revendications précédentes, **caractérisé en ce que** R² est choisi dans un groupe comprenant C₁-C₃₀-alkyle substitué, en particulier C₅-C₂₅-alkyle, C₂-C₆-alcényle substitué, C₃-C₈-cycloalkyle substitué et C₃-C₈-cycloalcényle substitué.

7. Panneau en matériau à base de bois selon l'une quelconque des revendications précédentes, **caractérisé en ce que** R² est choisi dans le groupe contenant méthyle, éthyle, n-propyle, isopropyle, n-butyle, s-butyle, t-butyle, pentyle, hexyle, cyclohexyle, vinyle, 1-propényle, 2-propényle, butényle, acétylényle, propargyle, butadiényle substitué ou cyclohexadiényle substitué, de préférence méthyle, éthyle, propyle ou vinyle.

8. Panneau en matériau à base de bois selon l'une quelconque des revendications précédentes, **caractérisé en ce que** le groupe fonctionnel Q₂ est un groupe acryle, un groupe acryloxy, un groupe méthacryle ou un groupe méthacryloxy, un groupe époxyde, de préférence un groupe 1,2-époxyéthyle, un groupe glycidyle ou un groupe glycidyloxy et/ou un groupe isocyano.

9. Panneau en matériau à base de bois selon l'une quelconque des revendications précédentes, **caractérisé en ce que** ladite au moins une couche de laque de recouvrement (4) peut contenir des nanoparticules présentant une grosseur entre 2 et 400 nm, de préférence entre 2 à 100 nm, en particulier de préférence entre 2 à 50 nm.

10. Panneau en matériau à base de bois selon la revendication 9, **caractérisé en ce que** les nanoparticules sont des nanoparticules oxydes, hydroxydes ou oxyhydroxydes, en particulier à base de SiO₂, Al₂O₃, ZrO₂, TiO₂, SnO.

11. Panneau en matériau à base de bois selon l'une quelconque des revendications précédentes, **caractérisé en ce que** le produit d'hydrolyse dudit au moins un composé de formule générale (I) dans la couche d'apprêt (3) et/ou dudit au moins un composé de formule générale (II) dans la couche de laque de recouvrement (4) peut être obtenu en présence d'au moins un composé à effet hydrolytique, en particulier d'un composé à réaction acide.

12. Panneau en matériau à base de bois selon l'une quelconque des revendications précédentes, **caractérisé en ce que** la couche de résine (2) est constituée par une résine de formaldéhyde, en particulier par une résine de mélamine-formaldéhyde, par une résine de mélamine-urée-formaldéhyde ou par une résine de urée-formaldéhyde.

13. Panneau en matériau à base de bois selon l'une quelconque des revendications précédentes, **caractérisé en ce qu'**au moins une couche décorative est prévue entre le panneau support (1) et la couche de résine (2).

14. Procédé pour la préparation d'un panneau en matériau à base de bois selon l'une quelconque des revendications précédentes, comprenant les étapes de :
- application de ladite au moins une couche d'apprêt (3) sur la couche de résine (2) durcie disposée sur au moins une face du panneau support ;
- application de ladite au moins une couche de laque de recouvrement (4) sur la couche d'apprêt (4) ;
- addition de nanoparticules à la couche de laque de recouvrement pour le réglage d'un degré de brillance, et
- durcissement de la couche de laque de recouvrement par irradiation aux UV.

15. Procédé selon la revendication 14, **caractérisé en ce que** la couche de résine (2) est poncée avant l'application de la couche d'apprêt (3).
